# FASCICULE DE BREVET EUROPEEN

(11) **EP 1 154 026 B1**
(45) Date de publication et mention de la délivrance du brevet: **26.04.2006**
(21) Numéro de dépôt: 01401106.8
(22) Date de dépôt: 27.04.2001
(51) Int. Cl.: C22C 1/04, F42B 7/04, F42B 12/74

(54) **Procédé de fabrication de grenaille composite étain-tungstène de faible épaisseur**
Verfahren zur Herstellung von Zinn-Wolfram-Verbundschrott mit geringer Dicke
Process for preparing composite tin-tungsten shot of small dimension

(30) Priorité: 10.05.2000 FR 0005930
(43) Date de publication de la demande: 14.11.2001
(73) Titulaire: SNPE Matériaux Energétiques, 75004 Paris (FR)
(72) Inventeur: Le Floc'h, Alain, 06560 Valbonne (FR); Tauzia, Jean-Michael, 33290 Blanquefort (FR)
(74) Mandataire: Le Roux, Martine

(56) Documents cités:
- US-A- 5 950 064

## Description

La présente invention se situe essentiellement dans le domaine de la chasse et de la pêche et a plus précisément pour objet un nouveau procédé de fabrication d'éléments composites étain-tungstène de faible épaisseur, notamment la fabrication de grenaille sphérique pour cartouches de chasse ou pour plombs de pêche.

Il est connu, dans l'état de la technique, d'utiliser une telle grenaille non toxique en remplacement de la grenaille en plomb.

Le brevet US 5 877 437 décrit par exemple de la grenaille sphérique composite étain-tungstène pour cartouches de chasse, se présentant sous forme d'une matrice d'étain malléable contenant, de façon uniformément répartie, de la poudre de tungstène comme charge.

Le brevet US 5 950 064 décrit un procédé d'obtention de grenaille composite sans plomb par liaison en phase liquide des constituants.

Selon un premier procédé, la grenaille peut être obtenue par dispersion de la poudre de tungstène dans l'étain fondu, puis formation de gouttes au travers d'ouvertures calibrées au sommet d'une tour. On provoque ensuite la chute de ces gouttes dans l'air ou l'eau, ce qui permet d'obtenir, par refroidissement, la grenaille sphérique.

Selon un second procédé, la grenaille peut être obtenue par moulage de la dispersion de la poudre de tungstène dans l'étain fondu, mais un tel procédé est très onéreux pour l'obtention de grenaille et est plus adapté à l'obtention de projectiles ou d'objets plus volumineux.

Par ailleurs, ces procédés par fusion sont délicats de mise en oeuvre car il est très difficile d'obtenir une répartition homogène du tungstène en poudre dans la matrice en étain, notamment du fait que le tungstène n'est pas « mouillé » par l'étain fondu.

Ils présentent de plus l'inconvénient d'entraîner une baisse de la malléabilité de la matrice en étain et l'apparition de brasure de la poudre de tungstène, ce qui conduit à une augmentation indésirable de la dureté du matériau.

Selon un troisième procédé, on compacte à haute pression dans un moule un mélange de poudres d'étain et de tungstène, à une température inférieure au point de fusion de l'étain.

Il est ainsi possible de réaliser des projectiles de quelques grammes (balles) convenant pour des armes rayées d'épaule ou de poing, mais le procédé est trop coûteux pour l'obtention d'éléments de faible épaisseur tels que de la grenaille.

Le brevet US 5 399 187 décrit par ailleurs l'obtention de balles composites pouvant être constituées d'une matrice en étain chargée en poudre de tungstène.

Pour les matrices en métal ductile tel que l'étain, les balles peuvent être obtenues par mélange des poudres métalliques, suivi d'un compactage en barres ou billettes que l'on extrude ensuite en fils. Les balles sont ensuite obtenues par forgeage des fils à l'aide de poinçons.

Il s'avère toutefois que si on cherche, selon une technique usuelle d'étirement des fils d'étain, à tréfiler un brin de diamètre 10-20 mm en composite étain-tungstène pour réduire le diamètre et obtenir un fil de diamètre compris entre 1 et 6 mm, on constate de nombreuses déchirures au niveau de l'interface étain/tungstène et la cassure du fil.

L'homme du métier est donc à la recherche d'un procédé simple et peu onéreux de fabrication d'éléments composites étain-tungstène de faible épaisseur (1 à 6 mm environ) tels que de la grenaille sphérique pour cartouches de chasse ou pour plombs de pêche.

La présente invention a pour objet un tel procédé.

Il a été découvert, de façon inattendue, qu'on pouvait, par simple extrusion d'un mélange, à l'état solide, de poudres d'étain et de tungstène, obtenir directement, sans étape intermédiaire de tréfilage et/ou d'obtention de barres ou billettes, un fil dont l'épaisseur est comprise entre 1 mm et 6 mm présentant une tenue mécanique satisfaisante, sans déchirure au niveau de l'interface étain/tungstène, à la condition que la vitesse de filage soit inférieure ou égale à 80 mm/s.

Pour obtenir les éléments composites recherchés, le fil obtenu peut être découpé en tronçons qui sont ensuite matricés à la forme souhaitée, à l'aide de machines bien connues de l'homme du métier pour exercer une telle fonction.

Un tel procédé est particulièrement simple et peu onéreux.

Il permet de plus, notamment du fait de l'absence d'une étape de fusion de l'étain, de préserver la malléabilité de la matrice en étain et d'obtenir une répartition homogène de la poudre de tungstène dans la matrice.

Selon l'invention, le mélange de la poudre d'étain et de la poudre de tungstène est directement extrudé, à l'état solide, en un fil dont l'épaisseur est comprise entre 1 mm et 6 mm, de préférence compris entre 2 mm et 4 mm, limites incluses, notamment lorsque la section du fil est circulaire, ce qui est également préféré.

La section du fil peut toutefois être quelconque, notamment elliptique, carrée, triangulaire, rectangulaire, polygonale.

Par « directement », il faut comprendre que le passage du mélange des poudres au fil se fait sans étape intermédiaire, notamment sans obtention intermédiaire de billettes ou de brins de diamètre élevé, supérieur par exemple à 8 mm, et sans opération intermédiaire de tréfilage.

Par « extrudé », il faut classiquement comprendre que le mélange de poudres est poussé au travers d'une filière. Le terme « filage » est synonyme d'« extrusion ».

Par « état solide », il faut comprendre que le mélange de poudres d'étain et de tungstène est extrudé à une température inférieure à la température de fusion de l'étain.

De façon préférée, le mélange est extrudé à une température comprise entre 170°C et 225°C, mieux encore entre 190°C et 220°C, limites incluses.

Selon le procédé objet de la présente invention, on mélange tout d'abord, dans les proportions nécessaires pour atteindre la densité souhaitée, à l'aide d'un mélangeur approprié, de la poudre de tungstène et de la poudre d'étain, la granulométrie des poudres étant de préférence comprise dans le domaine 1 µm-200 µm, mieux encore dans le domaine 10 µm-50 µm.

Le rapport pondéral étain/tungstène est de préférence compris entre 0,5 et 2,0, mieux encore entre 0,7 et 1,5. On obtient ainsi des éléments composites, notamment de la grenaille, ayant une densité approximativement comprise entre 9 et 12,5.

L'extrusion du mélange de poudres peut ensuite être conduite soit de façon continue en alimentant régulièrement une extrudeuse adaptée à ce type d'opération, soit, ce qui est préféré, de façon discontinue.

Selon cette variante discontinue préférée, on introduit le mélange des poudres dans le conteneur d'extrusion (pot de presse) d'une extrudeuse adaptée à ce type d'opération et comprenant également et de façon habituelle une ou plusieurs buses calibrées de sortie (filière), un piston dont la géométrie est adaptée à celle du conteneur permettant d'exercer une poussée du mélange de poudres au travers de la filière de filage, ainsi qu'un système de chauffage du conteneur d'extrusion.

Le calibre de la buse ou des buses correspond à la section souhaitée pour le fil.

Selon une variante particulièrement préférée de l'invention, le mélange de poudres d'étain et de tungstène est soumis à un vide partiel avant d'être extrudé. Pour cela, on impose une pression réduite dans le conteneur d'extrusion contenant le mélange, de préférence inférieure à 100 mm Hg, à l'aide de moyens de pompage appropriés et bien connus de l'homme du métier.

On obtient ainsi des fils de meilleure qualité, très peu poreux, ne présentant notamment pas d'inclusion d'air.

Comme mentionné précédemment, la vitesse de filage, mesurée au niveau de la buse, ou des buses, de sortie de la filière, doit être ≤ 80 mm/s.

Dans le cas contraire, on constate un mauvais état de surface du fil produit, des déchirures au niveau de l'interface étain/tungstène, et même la cassure du fil et/ou l'apparition de particules fondues.

De façon préférée, la vitesse de filage est comprise entre 1 mm/s et 80 mm/s, mieux encore entre 5 mm/s et 60 mm/s.

Cette limitation de la vitesse de filage correspond à une limitation de l'apport d'énergie lors du filage. De façon préférée, la puissance de filage développée par le piston de la presse est inférieure à 150 W, par exemple comprise entre 10 W et 100 W, mieux encore entre 10 W et 70 W, par buse d'extrusion.

Selon une autre variante préférée de l'invention, la pression de filage est comprise entre 100 MPa et 300 MPa.

On préfère également opérer avec un rapport entre la section du piston et la section totale des buses, appelé rapport de filage, compris entre 80 et 250.

La vitesse du piston de presse est en général inférieure à 0,6 mm/s, de préférence comprise entre 0,05 mm/s et 0,5 mm/s.

Selon une autre variante préférée de l'invention, la filière ne comporte pas de convergent (filière plate) et sa portée (épaisseur correspondant à la longueur du trou de la buse) est de préférence comprise entre 5 mm et 15 mm.

Pour obtenir les éléments composites recherchés, notamment de la grenaille sphérique, on découpe le fil obtenu en tronçons, plus particulièrement en cylindres ayant de préférence une longueur égale au diamètre du fil, ou voisine de celui-ci, puis ces éléments sont ensuite matricés, de préférence à la température ambiante, pour obtenir la forme recherchée.

De préférence, et notamment selon la variante préférée pour laquelle les tronçons de fils sont des cylindres dont la longueur est proche ou égale au diamètre du fil, ce matriçage permet d'obtenir des sphères, ou des pseudo-sphères qui sont ensuite rectifiées à l'état de sphères, dont le diamètre est très proche ou identique à celui du fil.

De tels éléments sphériques sont particulièrement adaptés pour réaliser des cartouches de chasse ou des plombs de bas de ligne pour la pêche en fixe, à la mouche ou au fouet, notamment des plombs fendus.

Selon une autre variante préférée, on peut aussi obtenir, par matriçage, à partir de tronçons cylindriques par exemple, des éléments ayant une forme ovoïde et une épaisseur proche de l'épaisseur ou du diamètre du fil.

De tels éléments ovoïdes sont particulièrement adaptés pour être utilisés comme olives de lestage pour la pêche à la traîne ou la pêche au lancer, notamment des olives fendues.

Toutes ces opérations de découpe et de matriçage peuvent être effectuées en continu, à l'aide de machines bien connues de l'homme du métier et notamment utilisées pour la réalisation de billes pour roulements à billes.

L'épaisseur des éléments obtenus est en général identique ou très proche de celle du fil.

Selon l'épaisseur du fil élaboré, on peut donc obtenir des éléments composites ayant une épaisseur pouvant varier de 1 mm environ à 6 mm environ.

La présente invention a également pour objet le procédé précité d'obtention du fil, à savoir un procédé d'obtention d'un fil composite étain-tungstène à partir d'un mélange de poudres d'étain et de tungstène caractérisé en ce que le mélange de poudres est directement extrudé, à l'état solide, en un fil dont l'épaisseur est comprise entre 1 mm et 6 mm et en ce que la vitesse de filage est inférieure ou égale à 80 mm/s.

Les éléments composites étain-tungstène de faible épaisseur précités peuvent être utilisés à d'autres fins que la réalisation de cartouches de chasse ou de plombs de pêche, notamment et par exemple pour réaliser des masses d'équilibrage ou des objets pouvant faire écran aux rayonnements ionisants.

De tels écrans et masses peuvent aussi être obtenus à partir du fil lui-même, sans que celui-ci soit préalablement tronçonné.

Les exemples non limitatifs suivants illustrent l'invention et les avantages qu'elle procure.

### Exemples 1 à 6 : fabrication de grenaille sphérique composite étain-tungstène selon l'invention, de diverses densités et granulométries

La poudre de tungstène et la poudre d'étain utilisées ont un diamètre médian de 30 *µ*m environ.

Les poudres d'étain et de tungstène sont mélangées dans les proportions mentionnées ultérieurement pour chaque exemple à l'aide d'un mélangeur approprié de type Forberg, à la température ambiante (20°C environ), durant environ 10 min, de façon à obtenir un mélange homogène.

Le mélange homogène des 2 poudres est ensuite versé dans le conteneur d'une presse d'extrusion. Le conteneur, de forme cylindrique, comporte un piston interne de diamètre égal au diamètre interne du conteneur, à la tolérance d'ajustement près, de façon à pouvoir assurer la poussée du mélange vers la filière.

On a utilisé, pour ces exemples, 2 diamètres différents piston-conteneur (30 mm et 40 mm). Ce diamètre est précisé ultérieurement pour chaque exemple.

La course de déplacement du piston (longueur utile du conteneur) est de 70 mm.

La vitesse de déplacement du piston de filage, mû par un dispositif approprié bien connu de l'homme du métier, est précisée pour chaque exemple.

Le conteneur est muni d'une part d'un dispositif (enveloppe chauffante) permettant d'assurer le chauffage du mélange de poudres qu'il contient, et d'autre part d'une prise de vide associée à un fritté permettant d'établir une pression réduite dans le conteneur rempli du mélange de poudres avant extrusion.

La presse d'extrusion comporte également une filière plate cylindrique (sans convergent) ayant une portée (épaisseur) de 10 mm et munie d'un seul perçage cylindrique situé en position centrale dont le diamètre 2,6 mm ou 3,2 mm est précisé pour chaque exemple.

Le perçage de la filière est au départ obstrué par un opercule en aluminium de façon à pouvoir réaliser un vide partiel dans le conteneur.

Le conteneur est alors chauffé et mis sous vide partiel jusqu'à une pression réduite inférieure à 80 mm Hg.

Après chauffage à une température mentionnée ultérieurement pour chaque essai, et maintien du vide partiel, durant 45 min environ, on procède à l'extrusion du mélange de poudres. L'opercule obturant le perçage de la filière éclate du fait de la pression exercée.

Le tableau suivant précise et résume les conditions opératoires spécifiques à chaque exemple.

Pour tous ces exemples, on obtient un fil ayant les propriétés physiques et mécaniques suivantes :

### Densité mesurée par pesée et mesure des dimensions

| | |
|---|---|
| Exemple 1 : | 9,43 |
| Exemple 2 : | 9,69 |
| Exemple 3 : | 9,84 |
| Exemples 4 à 6 : | non mesurée. |

Les densités mesurées sont proches de la densité théorique. La densification est ≥ 95%.

### Analyses métallographiques

Elles montrent, pour tous les exemples, une orientation des éléments dans le sens de la longueur du fil. On constate une bonne homogénéité de distribution du tungstène et de l'étain, et pas ou très peu d'inclusions de gaz.

L'état de surface du fil, pour tous les exemples, est très satisfaisant. Il est toutefois moins bon pour l'exemple 6, tout en restant satisfaisant.

### Ductilité du fil

Elle est chiffrée par l'angle de pliage du fil (angle balayé par les 2 parties du fil au moment de la rupture)

| | |
|---|---|
| Exemple 1 : | 80° |
| Exemple 2 : | 60° |
| Exemple 3 : | 60° |
| Exemples 4 à 6 : | non mesurée. |

Cette ductilité est satisfaisante.

### Dureté Vickers

Elle est pratiquée soit sur une section du fil (dureté travers), soit sur une coupe du fil dans le sens de la longueur (dureté sens long)

| | |
|---|---|
| Exemple 1 : | 13,52 (long) et 13,03 (travers) |
| Exemple 2 : | 15,07 (long) et 14,27 (travers) |
| Exemple 3 : | 14,87 (long) et 15,23 (travers) |
| Exemples 4 à 6 : | non mesurée. |

Cette dureté est satisfaisante.

Les fils obtenus pour ces 6 exemples ont ensuite été découpés en cylindres dont la longueur est égale au diamètre du fil à l'aide d'une machine bien connue de l'homme du métier pour exercer cette opération.

Les cylindres ont ensuite été matricés, à la température ambiante (20°C environ), en sphères ayant un diamètre approximativement identique à celui des cylindres et du fil, à l'aide d'une machine également bien connue de l'homme du métier pour exercer cette opération, notamment dans le domaine des roulements à billes.

On obtient ainsi, pour les exemples 1, 4, 5 et 6 de la grenaille sphérique de diamètre environ 3,2 mm, et pour les exemples 2 et 3 de la grenaille sphérique de diamètre environ 2,6 mm.

### Exemples comparatifs A et B

Ces exemples comparatifs ne font pas partie de l'invention. Ils ont été réalisés dans le seul but de montrer que la sélection d'un certain domaine de vitesse de filage selon l'invention n'est pas arbitraire, mais nécessaire pour procurer l'effet technique recherché, à savoir l'obtention d'un fil ayant un état de surface satisfaisant.

Les exemples 4 à 6 selon l'invention ont été reproduits, toutes choses identiques par ailleurs, en modifiant la vitesse du piston de filage et donc en conséquence, la vitesse de filage attendue.

Pour l'exemple comparatif A, on a imposé une vitesse du piston de filage de 1 mm/s. La pression de filage mesurée est de 144 MPa.

La puissance de filage est 181 W.

La vitesse attendue de filage est 156 mm/s, mais on a constaté que le fil sort en morceaux, ce qui est indésirable.

Pour l'exemple comparatif B, on a imposé une vitesse du piston de filage de 10 mm/s. La pression de filage mesurée est de 255 MPa. La puissance de filage est 3200 W.

La vitesse attendue de filage est 1560 mm/s, mais seules apparaissent des particules fondues.

## Revendications

1. Procédé de fabrication d'éléments composites étain-tungstène ayant une épaisseur comprise entre 1 mm et 6 mm à partir d'un mélange de poudres d'étain et de tungstène, **caractérisé en ce que** :
- le mélange de poudres est directement extrudé, à l'état solide, en un fil dont l'épaisseur est comprise entre 1 mm et 6 mm,
- la vitesse de filage est inférieure ou égale à 80 mm/s,
- le fil obtenu est découpé en tronçons qui sont ensuite matricés pour obtenir la forme recherchée.

2. Procédé selon la revendication 1, **caractérisé en ce que** le fil présente une section circulaire et **en ce que** son diamètre est compris entre 2 mm et 4 mm.

3. Procédé selon la revendication 1, **caractérisé en ce que** le mélange de poudres d'étain et de tungstène est extrudé à une température comprise entre 170°C et 225°C.

4. Procédé selon la revendication 1, **caractérisé en ce que** le mélange de poudres d'étain et de tungstène est soumis à un vide partiel avant d'être extrudé.

5. Procédé selon la revendication 1, **caractérisé en ce que** la pression de filage est comprise entre 100 MPa et 300 MPa.

6. Procédé selon la revendication 1, **caractérisé en ce que** le rapport de filage est compris entre 80 et 250.

7. Procédé selon la revendication 1, **caractérisé en ce que** la puissance de filage est comprise entre 10 W et 100 W.

8. Procédé selon la revendication 1, **caractérisé en ce que** les éléments composites ont une densité comprise entre 9 et 12,5.

9. Procédé selon l'une quelconque des revendications 1 et 2, **caractérisé en ce que** les éléments composites constituent de la grenaille sphérique pour cartouches de chasse ou pour plombs de pêche.

10. Procédé selon la revendication 1 d'obtention d'un fil composite étain-tungstène à partir d'un mélange de poudres d'étain et de tungstène, **caractérisé en ce que** :
- le mélange de poudres est directement extrudé, à l'état solide, en un fil dont l'épaisseur est comprise entre 1 mm et 6 mm,
- la vitesse de filage est inférieure ou égale à 80 mm/s.

## Patentansprüche

1. Verfahren zur Herstellung von Zinn-Wolfram-Verbundelementen mit einer Dicke zwischen 1 mm und 6 mm ausgehend von einer Mischung von Zinn- und Wolframpulvern, **dadurch gekennzeichnet, dass**
- die Pulvermischung direkt im festen Zustand zu einem Faden stranggepresst wird, dessen Dicke zwischen 1 mm und 6 mm liegt,
- die Strangpressgeschwindigkeit unter oder bei 80 mm/s liegt,
- der erhaltene Faden in Abschnitte geschnitten wird, die anschließend in Matrixform gebracht werden, um die gesuchte Form zu erhalten.

2. Verfahren nach Anspruch 1, **dadurch gekennzeichnet, dass** der Faden einen Kreisquerschnitt hat, und dass sein Durchmesser zwischen 2 mm und 4 mm liegt.

3. Verfahren nach Anspruch 1, **dadurch gekennzeichnet, dass** die Zinn- und Wolfram-Pulvermischung bei einer Temperatur zwischen 170°C und 225°C stranggepresst wird.

4. Verfahren nach Anspruch 1, **dadurch gekennzeichnet, dass** die Zinn- und Wolfram-Pulvermischung vor dem Strangpressen einem Teilvakuum ausgesetzt wird.

5. Verfahren nach Anspruch 1, **dadurch gekennzeichnet, dass** der Strangpressdruck zwischen 100 MPa und 300 MPa liegt.

6. Verfahren nach Anspruch 1, **dadurch gekennzeichnet, dass** das Strangpressverhältnis zwischen 80 und 250 liegt.

7. Verfahren nach Anspruch 1, **dadurch gekennzeichnet, dass** die Strangpressleistung zwischen 10 W und 100 W liegt.

8. Verfahren nach Anspruch 1, **dadurch gekennzeichnet, dass** die Verbundelemente eine Dichte zwischen 9 und 12,5 haben.

9. Verfahren nach einem der Ansprüche 1 und 2, **dadurch gekennzeichnet, dass** die Verbundelemente Kugelschrot für Jagdmunition oder für Angelschrot bilden.

10. Verfahren nach Anspruch 1 für den Erhalt eines Zinn-Wolfram-Verbundfadens ausgehend von einer Mischung von Zinn- und Wolframpulvern, **dadurch gekennzeichnet, dass**:
- die Pulvermischung direkt im festen Zustand zu einem Faden stranggepresst wird, dessen Dicke zwischen 1 mm und 6 mm liegt,
- die Strangpressgeschwindigkeit geringer als oder gleich 80 mm/s ist.

## Claims

1. Method for producing tin-tungsten composite elements having a thickness of between 1 mm and 6 mm from a mixture of tin and tungsten powders, **characterized in that** :
- the mixture of powders is directly extruded in the solid state in a wire of which the thickness lies between 1 mm and 6 mm,
- the extrusion rate is less than or equal to 80 mm/s,
- the wire obtained is cut up into lengths that are then forged so as to obtain the desired shape.

2. Method according to claim 1, **characterized in that** the wire has a circular cross section and **in that** its diameter lies between 2 mm and 4 mm.

3. Method according to claim 1, **characterized in that** the mixture of tin and tungsten powders is extruded at a temperature of between 170°C and 225°C.

4. Method according to claim 1, **characterized in that** the mixture of tin and tungsten powders is subjected to a partial vacuum before being extruded.

5. Method according to claim 1, **characterized in that** the extrusion pressure lies between 100 MPa and 300 MPa.

6. Method according to claim 1, **characterized in that** the extrusion ratio lies between 80 and 250.

7. Method according to claim 1, **characterized in that** the extrusion power lies between 10 W and 100 W.

8. Method according to claim 1, **characterized in that** the composite elements have a density of between 9 and 12.5.

9. Method according to either of claims 1 or 2, **characterized in that** the composite elements constitute spherical shot for sporting cartridges or for sinkers for fishing.

10. Method according to claim 1 for obtaining a tin-tungsten composite wire from a mixture of tin and tungsten powders, **characterized in that** :
- the mixture of powders is directly extruded in the solid state in a wire of which the thickness lies between 1 mm and 6 mm,
- the extrusion rate is less than or equal to 80 mm/s.
